# FASCICULE DE BREVET EUROPEEN

(11) **EP 0 132 424 B1**
(45) Date de publication et mention de la délivrance du brevet: **12.04.1989**
(21) Numéro de dépôt: 84401266.6
(22) Date de dépôt: 19.06.1984
(51) Int. Cl.: C23C 2/06

(54) **Fil d'acier à revêtements superposés résistant à la corrosion**
Korrosionsbeständiger Überzug für Stahldraht
Corrosion-resistant steel wire

(30) Priorité: 28.06.1983 FR 8310660
(43) Date de publication de la demande: 30.01.1985
(73) Titulaire: TREFILUNION Société Anonyme, F-92800 Puteaux (FR)
(72) Inventeur: Thomas, Bruno, F-62750 Loos-en-Gohelle (FR); Viart, Guy, F-62690 Capelle Fermont (FR)
(74) Mandataire: Polus, Camille

(56) Documents cités:
- EP-A- 0 037 143
- EP-A- 0 111 039
- DE-C- 315 712
- FR-A- 2 306 275
- US-A- 3 190 768
- PATENTS ABSTRACTS OF JAPAN, vol. 6, no. 239 (C-137)[1117], 26 novembre 1982; & JP - A - 57 140 867 (NITSUSHIN SEIKOU K.K.) 31-08-1982
- PATENTS ABSTRACTS OF JAPAN, vol. 5, no. 184 (C-80)[856], 21 novembre 1981; & JP - A - 56 108 862 (SHINKOU KOUSEN KOGYO K.K.) 28-08-1981
- CHEMICAL ABSTRACTS, vol. 99, no. 14, octobre 1983, page 227, no. 109045p, Columbus, Ohio, US; & JP - A - 58 31 095 (NIPPON STEEL CORP.) 23-02-1983
- "La galvanisation des fils tréfilés" UNIREC (1987)

## Description

La présente invention concerne un fil d'acier dur à haute teneur en carbone, parfaitement ductile, utilisé pour la fabrication de câbles et de ressorts, présentant un revêtement protecteur constitué de plusieurs couches d'alliages différents à base de zinc, d'aluminium et de fer.

Suivant l'invention, le fil est caractérisé en ce qu'il est revêtu d'une première couche interne d'alliage (AI-Fe-Zn) comprenant entre 15% et 45% d'AI, entre 5% et 25% de Fe, le reste étant essentiellement constitué de zinc et d'additions en faible quantité d'au moins un des éléments du groupe Mg, Sn, Ni, Cu, Cr et Mischmetal dont le total n'excède pas 0,5%, et une deuxième couche externe d'alliage comprenant entre 3% et 10% d'AI, entre 0,5% et 5% de Fe, le reste étant essentiellement constitué de zinc et d'éléments d'addition en faible quantité n'excédant pas un total de 0,5%, du groupe constitué de Mg, Sn, Ni, Cu, Cr, et de Mischmetal.

Ces revêtements sont obtenus par un procédé de fabrication à deux stades.

Depuis longtemps, la préparation de revêtements protecteurs en deux stades est connue, mais les procédés antérieurs ne prévoient pas de traitements thermiques volontaires avant et après les deux immersions.

Par exemple, le document EP-A-O 037143 décrit un procédé de revêtement d'acier consistant en au moins deux immersions dans des bains dont les températures sont différentes, notamment des bains métalliques de zinc et d'alliage de zinc, tel que Zn-AI avec une teneur en AI comprise entre 3 et 10% en poids.

Le procédé de fabrication du fil selon l'invention est caractérisé par les étapes suivantes:
a) on effectue une première immersion du fil dans un bain de zinc pur;
b) on refroidit le fil après sa sortie du bain à une vitesse de 20°C/sec.
c) on effectue une seconde immersion du fil dans un second bain constitué par un alliage zinc-aluminium de composition: entre 3 et 10% d'AI; Zn faisant la balance avec des additions en faible quantité comme Mg, Sn, Ni, Cu, Cr, Mischmetal;
d) on refroidit le fil à la sortie du second bain à une vitesse de 100°C/sec.

Le premier stade du procédé selon l'invention consiste ainsi en une galvanisation au zinc pur par immersion à chaud dans un bain de zinc pur suivi d'un refroidissement contrôlé (R1) de 20°C/sec.

Le deuxième stade de ce procédé est une immersion du premier revêtement de galvanisation dans un bain d'alliage zinc-aluminium fondu, ayant la composition précitée.

L'immersion du premier revêtement de galvanisation dans la deuxième cuve, suivie d'un refroidissement contrôlé de 100°C/sec, provoque une modification thermochimique considérable des couches d'alliage obtenues par la première galvanisation pour faire place à l'alliage A1 (AI-Zn-Fe).

De plus, la couche de zinc pur de la première galvanisation disparaît complètement pour donner la couche d'alliage A2 (AI-Zn-Fe).

Ces refroidissements réalisent ainsi un traitement thermochimique de diffusion contrôlée.

Ces deux couches ont pour analyse globale respective: A1 et A2.

On constate donc un très fort enrichissement en aluminium de la couche intérieure, alors que le premier bain ne contient que du zinc pur.

Le procédé visé par l'invention permet donc une diffusion contrôlée de AI et Fe.

Le fil obtenu comme défini, présente une tenue à la corrosion très nettement améliorée par rapport aux fils galvanisés habituels, tout en conservant d'excellentes caractéristiques de ductilité et de déformabilité (pliage, enroulement, tréfilage...).

On a établi que la résistance à la corrosion accélérée en brouillard salin suivant la norme ASTM B-117 du fil, objet de la présente invention est au moins le double de celle du fil galvanisé traditionnel.

D'autre part, la résistance à la corrosion accélérée en brouillard salin suivant la norme NFX41-002 (Août 1975) du fil selon l'invention est au minimum deux fois supérieure à celle d'un fil galvanisé traditionnel comme l'ont montré les essais réalisés. A titre d'exemples numériques indicatifs, pour des revêtements anti-corrosion d'une épaisseur de 20 llm exposés au brouillard salin, la rouille apparaît au bout d'environ 150 heures sur un fil galvanisé traditionnel, et après 400 heures sur un fil pourvu d'un revêtement selon l'invention. Pour des revêtements de 40 llm d'épaisseur, ces temps sont respectivement de 300 heures et 800 heures.

On a également vérifié que la protection cathodique en milieu chloruré du revêtement selon l'in- ventio est au moins égale à celle du fil galvanisé traditionnel.

On a également exécuté des tests de corrosion en atmosphère S0₂, à 10 ppm S0₂, dont le tableau ci-dessous présente les résultats exprimés en perte de poids due à la corrosion pour différents échantillons exposés en atmosphère à 10 ppm S0₂ et examinés après 3 jours, 1, 2, 3 et 4 semaines.

Les échantillons ont été enroulés sur un mandrin de 10 mm de diamètre avant le test.

Les fils à faible revêtement de zinc (10 pm) présentent de la rouille rouge après 3 jours d'exposition.

Les fils galvanisés d'épaisseur de revêtement de 21 µm sont corrodés (avec attaque de l'acier) après une semaine et ceux d'épaisseur de 35 µm laissent apparaître la rouille après deux semaines d'exposition.

Aucune trace de rouille rouge n'a été observée sur les échantillons de fil selon l'invention même sur ceux de faible épaisseur de revêtement (10 µm) après quatre semaines d'exposition.

Enfin, la résistance à la corrosion du fil obtenu selon l'invention est supérieure à celle des revêtements Zn-AI analogues, mais déposés en une seule opération, sans diffusion contrôlée.

A titre d'exemple, le refroidissement contrôlé R1 du fil à la sortie du premier bain (zinc pur) a été de 20°C par seconde, et le refroidissement R2 après le deuxième bain (alliage zinc + AI + additions) de 100°C par seconde.

## Revendications

1. Fil d'acier dur à revêtements superposés, parfaitement ductile et résistant à la corrosion, caractérisé en ce qu'il est revêtu d'une première couche interne d'alliage (AI-Fe-Zn) comprenant entre 15% et 45% d'AI, entre 5% et 25% de Fe, le reste étant essentiellement constitué de zinc et d'additions en faible quantité d'au moins un des éléments du groupe Mg, Sn, Ni, Cu, Cr et Mischmetal dont le total n'excède pas 0,5%, et une deuxième couche externe d'alliage comprenant entre 3% et 10% d'AI, entre 0,5% et 5% de Fe, le reste étant essentiellement constitué de zinc et d'éléments d'addition en faible quantité n'excédant pas un total de 0,5%, du groupe constitué de Mg, Sn, Ni, Cu, Cr, et de Mischmetal.

2. Procédé de fabrication d'un fil d'acier selon la revendication 1, caractérisé par les étapes suivantes:
a) on effectue une première immersion du fil dans un bain de zinc pur;
b) en refroidit le fil après sa sortie du bain à une vitesse de 20°C/sec.;
c) on effectue une seconde immersion du fil dans un second bain constitué par un alliage zinc-aluminium de composition: entre 3 et 10% d'Al. Zn faisant la balance avec des additions en faible quantité comme Mg, Sn, Ni, Cu, Cr, Mischmetal;
d) on refroidit le fil à la sortie du second bain à une vitesse de 100°C/sec.

## Claims

1. Hard steel wire, having superposed coatings and being perfectly ductile and resistant to corrosion, characterized in that it is coated with a first inner layer of alloy (AI-Se-Zn) containing between 15% and 45% of Al, between 5% and 25% of Fe, the balance mainly consisting of zinc and additions in a small amount of at least one of the elements of group Mg, Sn, Ni, Cu, Cr and Mischmetal, the total amount of which does not exceed 0.5%, and a second outer layer of alloy, containing between 3% and 10% of Al, between 0.5 and 5% of Fe, the balance consisting mainly of zinc and additional elements in a small amount from the group formed by Mg, Sn, Ni, Cu, Cr, and Mischmetal, the total amount of which does not exceed 0.5%.

2. Process for manufacturing steel wire according to claim 1, characterized by the following stages:
a. Carrying out a first dipping of the wire in a bath of pure zinc;
b. Cooling the wire at a speed of 20°C per second when it leaves the bath;
c. Carrying out a second dipping of the wire in a second bath of an alloy of zinc-aluminium, containing between 3 and 10% aluminium, the balance consisting of Zn with additions in a small quantity such as Mg, Sn, Ni, Cu, Cr, Mischmetal;
d. Cooling of the wire at a speed of 100°C per second when it leaves the second bath.

## Patentansprüche

1. Vollständig duktiler und korrosionsbeständiger Draht aus Hartstahl mit übereinander angeordneten Beschichtungen, dadurch gekennzeichnet, daß er mit einer ersten, inneren Schicht aus einer AI-Fe-Zn-Legierung, die 15 bis 45% Aluminium und 5 bis 25% Eisen enthält, wobei der Rest im wesentlichen aus Zink und Zusätzen mindestens eines der Elemente der Gruppe Mg, Sn, Ni, Cu, Cr und Mischmetall in geringer Menge besteht, deren Gesamtanteil nicht größer ist als 0,5%, und mit einer zweiten, äußeren Schicht einer Legierung, die 3 bis 10% Aluminium und 0,5 bis 5% Eisen enthält, wobei der Rest im wesentlichen aus Zink und Zusatzelementen aus der aus Mg, Sn, Ni, Cu, Cr und Mischmetall bestehenden Gruppe in geringer, insgesamt 0,5% nicht überschreitender, Menge besteht, beschichtet ist.

2. Verfahren zur Herstellung eines Stahldrahtes nach Patentanspruch 1, gekennzeichnet durch folgende Schritte:
a) der Draht wird ein erstes mal, und zwar in ein Bad aus reinem Zink, getaucht;
b) nach Verlassen des Bades wird der Draht mit einer Geschwindigkeit von 20 °C/s abgekühlt;
c) der Draht wird ein zweites mal, und zwar in ein zweites, aus einer Zink-Aluminium-Legierung mit folgender Zusammensetzung bestehendes Bad, getaucht: zwischen 3 und 10% Aluminium und im übrigen Zink mit Zusätzen in geringer Menge von beispielsweise Mg, Sn, Ni, Cu, Cr, Mischmetall;
d) nach Verlassen des zweiten Bades wird der Draht mit einer Geschwindigkeit von 100°C/s abgekühlt.
